# EUROPÄISCHE PATENTSCHRIFT

(11) **EP 0 649 457 B1**
(45) Veröffentlichungstag und Bekanntmachung des Hinweises auf die Patenterteilung: **29.05.1996**
(21) Anmeldenummer: 93915753.3
(22) Anmeldetag: 30.06.1993
(51) Int. Cl.: C10M 105/42

(54) **GRUNDÖLE MIT HOHEM VISKOSITÄTSINDEX UND VERBESSERTEM KÄLTEVERHALTEN**
BASE OILS WITH A HIGH VISCOSITY INDEX AND IMPROVED LOW-TEMPERATURE BEHAVIOUR
HUILES DE BASE A HAUT INDICE DE VISCOSITE ET A COMPORTEMENT A FROID AMELIORE

(30) Priorität: 08.07.1992 DE 4222341
(43) Veröffentlichungstag der Anmeldung: 26.04.1995
(73) Patentinhaber: Henkel Kommanditgesellschaft auf Aktien, 40191 Düsseldorf (DE)
(72) Erfinder: BONGARDT, Frank, D-40591 Düsseldorf (DE); WINDGES, Nicole, D-40764 Langenfeld (DE)
(86) Internationale Anmeldenummer: EP9301686
(87) Internationale Veröffentlichungsnummer: WO9401516

(56) Entgegenhaltungen:
- DE-A- 1 907 768
- DE-A- 2 312 622
- DE-A- 2 551 173
- GB-A- 1 460 665
- US-A- 3 000 917

## Beschreibung

Gegenstand der vorliegenden Erfindung sind Grundöle mit hohem Viskositätsindex und verbessertem Kälteverhalten, die Komplexester und Adipinsäureester von unverzweigten monofunktionellen Alkoholen enthalten, sowie ein Verfahren zur Herstellung derartiger Grundöle und deren Verwendung als Hydraulik-, Kompressoren- und Motorenöle.

Es ist seit langem bekannt, synthetische Ester sowohl als Grundöl als auch als Additiv in Schmiermitteln zu verwenden. Im Vergleich zu den billigeren, aber umweltbedenklicheren Mineralölen wurden die synthetischen Ester meist dann als Grundöl verwendet, wenn hohe Anforderungen an das Viskositäts-Temperaturverhalten und ein niedriger Pourpoint verlangt wurde, wie bei Flugzeugturbinenölen. In jüngster Zeit gewinnen insbesondere Ester auf fettchemischer Basis immer größere Bedeutung, da sie nicht nur leistungsstark, sondern auch biologisch abbaubar sind. In der Regel werden die Ester auf fettchemischer Basis in 5 Gruppen eingeteilt: Mono-, Glycerin-, Dicarbonsäure-, Polyol- und Komplexester. Die Dicarbonsäureester leiten sich aus technologischen und wirtschaftlichen Gründen vor allem von der Adipin-, Trimethyladipin-, Sebacin-, Azelain-, Dodecandi- und Brassylsäure ab, wobei insbesondere die C₆₋₁₂-Dicarbonsäurederivate zunehmende Bedeutung besitzen, da sie ein sehr gutes Viskositäts-Temperaturverhalten haben. Als Kennzahl des Viskositäts-Temperaturverhältnis wird auf dem Schmierölsektor meist der sogenannte Viskositätsindex (VI) angegeben, der bei 40 und 100 °C gemäß DIN 51562 ermittelt und nach DIN ISO 2909 ausgerechnet wird. Hohe VI-Werte zeigen an, daß geringe Viskositätsschwankungen bei unterschiedlichen Temperaturen beobachtet werden. Die meisten der obengenannten Dicarbonsäureester haben hohe VI-Werte. So zeigen insbesondere lineare Dicarbonsäureester der Adipinsäure mit VI-Werten von 200 und höher eine außerordentlich geringe Temperaturabhängigkeit der Viskosität.

Nachteilig an den genannten Dicarbonsäureestern der Adipinsäure ist aber deren niedrige Viskosität, wodurch sie nicht für alle Anwendungsfelder geeignet sind.

Höhere Viskositäten als Adipinsäureester zeigen Komplexester, die aus mehrfunktionellen Carbonsäuren und Polyolen und Monocarbonsäuren aufgebaut sind. Diese Komplexester zeigen aber leider nicht ein so gutes Viskositäts-Temperaturverhalten und damit niedere VI-Werte als die Dicarbonsäureester der Adipinsäure.

Sowohl die Adipinsäureester als auch die Komplexester weisen zwar ein akzeptables Kälteverhalten insofern auf, als der Pourpoint, das heißt diejenige Temperatur, die sich beim Addieren von 3 °C zu der abgelesenen Temperatur ergibt, bei der die Probe nach Abkühlung nicht mehr fließfähig ist, bei Werten um -30 °C liegt. Für einige Anwendungsgebiete, ist es jedoch von Vorteil, wenn das Grundöl einen noch niedrigeren Pourpoint aufweist.

Aufgabe der vorliegenden Erfindung war es, Grundöle mit verbessertem Kälteverhalten (Pourpoint) bereitzustellen, die zudem höhere Viskositäten aufweisen als die bekannten Adipinsäureester. Des weiteren sollten diese Grundöle über ein sehr gutes Viskositäts-Temperaturverhalten verfügen und VI-Werte über 200 haben.

Überraschenderweise zeigen Grundöle aus bestimmten Komplexestern und den Dicarbonsäureestern der Adipinsäure ein besseres Kälteverhalten bei gleichzeitig hohem Viskositätsindex.

Gegenstand der vorliegenden Erfindung sind Grundöle, die
I. Komplexester aus
   a) aliphatischen, cycloaliphatischen und/oder aromatischen Dicarbonsäuren mit 2 bis 36 C-Atomen
   b) aliphatischen Polyolen mit 2 bis 6 Hydroxylgruppen
   c) aliphatischen Monocarbonsäuren mit 6 bis 22 C-Atomen und
II. Adipinsäureester von unverzweigten aliphatischen monofunktionellen Alkoholen
enthalten.

Im Sinne der Erfindung handelt es sich bei den erfindungsgemäßen Grundölen um bei Raumtemperatur (20 bis 25 °C) flüssige Produkte. Die in den erfindungsgemäßen Grundölen enthaltenen Komplexester und Adipinsäureester stellen im Sinne der Erfindung sogenannte Vollester dar, dies bedeutet, daß diese Ester pro Molekül über keine freie Hydroxyl- oder auch Carboxylgruppe verfügen sollen. Vielmehr werden Komplexester und Adipinsäureester angestrebt, die keine bzw. aufgrund der in der Praxis nie vollständigen Veresterung nur kleine Hydroxyl- bzw. Säurezahlen, vorzugsweise im Bereich unter 3, aufweisen.

Die in den erfindungsgemäßen Grundölen enthaltenen Adipinsäureester sind an für sich bekannte Verbindungen, die durch Veresterung der Adipinsäure mit unverzweigten aliphatischen monofunktionellen Alkoholen entstehen. Bevorzugt werden Adipinsäureester, die sich von gesättigten Alkoholen ableiten. Da die Adipinsäureester möglichst flüssig sein sollten, werden solche ganz besonders bevorzugt, die sich von gesättigten Alkoholen mit 1 bis 4 C-Atomen, insbesondere von Methanol, Ethanol, Propanol und/oder Butanol ableiten. Aus dieser Gruppe kommt dem Dibutyladipat eine herausragende Bedeutung zu, zumal es zusätzlich über einen hervorragenden VI verfügt.

Auch die Komplexester, die in den erfindungsgemäßen Grundölen enthalten sind, sind an für sich bekannte Verbindungen. So wird beispielsweise in der deutschen Patentschrift DE-C-19 07 768 die Verwendung derartiger Komplexester als Gleitmittel für thermoplastische Kunststoffe beschrieben. Diese Komplexester lassen sich ebenfalls leicht durch Veresterungsreaktionen der Dicarbonsäuren, Polyolen und Monocarbonsäuren herstellen. Als aliphatische, cycloaliphatische oder aromatische Dicarbonsäuren sind Oxal-, Malon-, Bernstein-, Glutar-, Adipin-, Pimelin-, Kork-, Azelain-, Sebacin-, Undecandicarbon-, Eicosandicarbon-, Malein-, Fumar-, Citracon-, Mesacon-, Itacon-, Cyclopropan-, Cyclobutan-, Cyclopentadicarbonsäure, Camphersäure, Hexahydrophthalsäure, Phthalsäure, Terephthalsäure, Isophthalsäure, Naphthalsäure, Diphenyl-o,o'-Dicarbonsäure und Dimerfettsäuren geeignet. Dimerfettsäuren im Sinne der Erfindung sind Dicarbonsäuren, die durch Dimerisierung von einfach oder mehrfach ungesättigten Monocarbonsäuren in Gegenwart von Katalysatoren hergestellt werden. Von den Dimerfettsäuren werden solche bevorzugt, die durch Dimerisierung von einfach ungesättigten Monocarbonsäuren mit 12 bis 22 C-Atomen hergestellt worden sind und insbesonders solche, die durch Dimerisierung von Ölsäure hergestellt worden sind. Von den aliphatischen Dicarbonsäuren werden besonders solche mit 6 bis 10 C-Atomen und insbesondere die gesättigten Vertreter hiervon bevorzugt. Aus der Gruppe der aromatischen Dicarbonsäuren eignet sich insbesondere Phthalsäure. Anstelle der Dicarbonsäuren können auch deren Anhydride zur Herstellung der Komplexester eingesetzt werden. Insgesamt gesehen werden aus der Gruppe der Dicarbonsäuren bevorzugt aliphatische Dicarbonsäuren mit 6 bis 10 C-Atomen, Phthalsäure und/oder Dimerfettsäure als Basis für die Komplexester bevorzugt, wobei die Dimerfettsäure durch Dimerisierung von einfach ungesättigten Monocarbonsäuren mit 12 bis 22 C-Atomen hergestellt worden sind.

Als aliphatische Polyole, die den Komplexestern zugrunde liegen, sind beispielsweise Ethylenglykol, 1,2-Propylenglykol, 1,3-Propylenglykol, 1,4-Butandiol, 2,3-Butandiol, 1,5-Pentandiol, 1,6-Hexandiol, Glycerin, Trimethylolpropan, Erythrit, Pentaerythrit, Dipentaerythrit, Xylit, Mannit und/oder Sorbit zu nennen. Besonders bevorzugt von diesen Polyolen sind verzweigte Polyole, die vorzugsweise in Nachbarstellung zu den primären Hydroxylgruppen tertiäre C-Atome (das heißt solche, die kein Wasserstoffatom tragen) aufweisen, wie Trimethylolpropan, Pentaerythrit, Neopentylglykol, Dipentaerythrit und/oder Mischungen hiervon.

Als Beispiele für aliphatische Monocarbonsäuren mit 6 bis 22 C-Atomen, aus denen die Komplexester aufgebaut sind, sind zu nennen: Capryl-, Pelargon-, Caprin-, Undecan-, Laurin-, Laurolein-, Tridecan-, Myristin-, Myristolein-, Pentadecan-, Palmitin-, Palmitolein-, Heptadecan-, Stearin-, Petroselin-, Petroselaidin-, Öl-, Eladin-, Linol-, Linolaidin-, Linolen-, Nonadecan-, Arachin-, Arachidon-, Behen-, Eruca- und/oder Brassidinsäure. Bevorzugt aus dieser Gruppe der gesättigten und/oder ungesättigten Monocarbonsäuren werden die geradkettigen Vertreter hiervon.

Die in den erfindungsgemäßen Grundölen enthaltenen Komplexestern sind vorzugsweise so aufgebaut, daß die 2 bis 6 Hydroxylgruppen der Polyole im statischen Mittel zu 25 bis 75 % mit Dicarbonsäuren und zu 75 bis 25 % mit Monocarbonsäuren verestert sind. Bei Berechnung der %-Zahl an veresterten Hydroxylgruppen geht man ganz formal davon aus, wieviel Hydroxylgruppen in dem Komplexester bildenden Reaktionsansatz vorhanden sind und das von diesem Reaktionsansatz 25 bzw. 75 % mit Dicarbonsäuren bzw. Monocarbonsäuren verestert sind. Bei den dabei entstehenden Komplexestern ist es daher im statistischen Mittel völlig unerheblich, ob die Dicarbonsäure 2 Hydroxylgruppen eines Polyols oder verbrückend 2 Hydroxylgruppen von zwei Polyolen verestert.

Die erfindungsgemäßen Grundöle enthalten bevorzugt die Komplexester in Mengen von 25 bis 75 Gew.-% und die Adipinsäureester in Mengen von 75 bis 25 Gew.-% - bezogen auf Grundöl.

Ganz besonders bevorzugt werden Grundöle, die in Mengen von 25 bis 75 Gew.-% Dibutyladipat und in Mengen von 25 bis 75 Gew.-% Komplexester aus
a) Dimerfettsäuren, Adipin-, Pimelin-, Kork-, Azelain-, Sebacin- und/oder Phthalsäure und
b) Neopentylglykol, Trimethylolpropan, Pentaerythrit, Dipentaerythrit und/oder Mischungen hiervon und
c) Capryl-, Caprin-, Laurin-, Myristin-, Palmitin-, Stearin- und/oder Ölsäure
enthalten.

Die erfindungsgemäßen Grundöle weisen einen Pourpoint auf, der deutlich niedriger liegt als die Pourpoints der einzelnen Komplexester bzw. Adipinsäureester. Aufgrund des deutlich niedrigeren Pourpoints ist also das Kälteverhalten der erfindungsgemäßen Grundöle sehr viel besser, da erst bei einer niedrigeren Temperatur die Grundöle nicht mehr fließfähig sind. Damit eröffnet sich mit diesen Grundölen Anwendungsgebiete, die den einzelnen Komplexestern bzw. Adipinsäureestern bislang verschlossen blieben. Des weiteren zeigen die erfindungsgemäßen Grundöle eine deutlich höhere Viskosität als die reinen Adipinsäureester, so daß sie für breitere Anwendungsfelder geeignet sind als die niedrigviskosen Adipinsäureester. Außerdem weisen die erfindungsgemäßen Grundöle ein bessers Viskositäts-Temperaturverhalten auf als die reinen Komplexester, so daß auch hier das Anwendungsfeld breiter wird. Als besonders günstig erweist sich bei den erfindungsgemäßen Grundölen auch die Tatsache, daß die Komplexester und die Adipinsäureester in weiten Mengenbereichen miteinander vermischt werden können, und trotzdem stets das verbesserte Kälteverhalten (Pourpoint) auftritt. Damit können unter Ausnutzung der verschiedenen Viskositäten der Komplexester und das Adipinsäureester beliebige Viskositäten des Grundöls eingestellt werden. So ist es möglich, durch höhere Zugabemengen des niederviskosen Adipinsäureesters insgesamt ein niedrigviskoseres Grundöl einzustellen, das zudem einen extrem hohen Viskositätsindex besitzt.

Ein weiterer Gegenstand der Erfindung ist ein Verfahren zur Herstellung von Grundölen mit hohem Viskositätsindex und verbessertem Kälteverhalten, dadurch gekennzeichnet, daß Komplexester aus
a) aliphatischen, cycloaliphatischen und/oder aromatischen Dicarbonsäuren mit 2 bis 36 C-Atomen
b) aliphatischen Polyolen mit 2 bis 6 Hydroxylgruppen
c) aliphatischen Monocarbonsäuren mit 6 bis 22 C-Atomen mit Adipinsäureester von unverzweigten aliphatischen monofunktionellen
Alkoholen miteinander vermischt werden.

Falls gewünscht können die erfindungsgemäßen Grundöle zusätzlich Mono-, Glycerin- und/oder Polyolester enthalten oder aber auch Mineralöle. Die Menge an diesen zusätzlichen Estern bzw. Mineralölen richtet sich nach dem jeweiligen Anwendungsgebiet. Des weiteren können die erfindungsgemäßen Grundöle additiviert werden, um sie für ihre Anwendung weiter zu optimieren. Geeignete Additive sind beispielsweise Oxidationsinhibitoren, wie Schwefel-, Phosphor-, Phenolderivate oder auch Amine, Detergenzien wie Naphthenate, Stearate, Sulfonate, Phenolate, Phosphate, Phosphonate oder Methacrylatcopolymere, Extrem-Pressure-Additive wie Schwefel- und Chlorverbindungen, Schaumverhüttungsmittel, Demulgatoren, Korrosionsinhibitoren oder auch Reibwertverminderer. Wenn man möchte, kann man den erfindungsgemäßen Grundölen auch die bekannten Viskositäts-Indexverbesserer wie Polyalkylstyrole, Polyolefine, Polymethacrylsäureester, Polyisobutene und Dienpolymere zugeben, aber dadurch werden die erfindungsgemäßen Grundöle empfindlicher gegen Scherung. Im großen und ganzen zeigen die erfindungsgemäßen Grundöle schon ein so gutes Viskositäts-Temperaturverhalten, so daß ein Zusatz von Viskositätsindexverbesserer nicht notwendig ist. So ist auch ein weiterer Vorteil der erfindungsgemäßen Grundöle darin zu sehen, daß sie nicht mehr so empfindlich gegen Scherung sind wie Mineralöle, denen Viskositätsindexverbesserer zugesetzt werden müssen.

Die erfindungsgemäßen Grundöle können in weiten Einsatzgebieten eingesetzt werden. Besonders bevorzugt ist jedoch aufgrund ihres Qualitätsprofils die Verwendung als Hydraulik-, Kompressoren- und Motorenöle.

### Beispiele

### A) Herstellung der Komplexester

1) Komplexester aus Trimethylolpropan, Ölsäure, Dimerfettsäure 171,84 g Trimethylolpropan, entsprechend 1,42 mol, 685,2 g technische Ölsäure (Zusammensetzung in Gew.-%: C₁₆' 5; C₁₇ 1; C₁₈ 2; C₁₈' 67; C₁₈" 12; C₁₈"' 1; >C₁₈ 2;mit einer Säurezahl SZ gemäß DIN 53402 von 198), entsprechend 2,4 mol, und 327,77 g C₁₈-Dimerfettsäure mit einer SZ von 193, entsprechend 1,1 Mol, wurden in Anwesenheit von 0,33 g Zinnoxalat miteinander bei steigender Temperatur bis 240 °C verestert. Die Veresterung wurde beendet als die Säurezahl des erhaltenen Komplexesters unter 1 war. Der Komplexester wrude mit Bleicherde bei 90 °C gebleicht und anschließend abfiltriert.
- Kenndaten:: Verseifungszahl VZ (gemäß DIN 53401) 185 Jodzahl JZ (gemäß DGF-C-V 11b) 85 VI (gemäß DIN 51562 und berechnet nach DIN ISO 2909) = 186 Pourpoint (gemäß DIN ISO 3016) -31°C.

2) Komplexester aus Trimethylolpropan, Ölsäure und Dimerfettsäure Analog Beispiel 1 wurden 159,05 g Trimethylolpropan, entsprechend 1,325 mol, 570 g technische Ölsäure der Säurezahl 198, entsprechend 2 mol, und 411,0 g C₁₈-Dimerfettsäure der Säurezahl 183, entsprechend 1,3 mol umgesetzt und aufbereitet. Man erhielt einen Komplexester mit folgenden Kenndaten:
VZ = 180; JZ = 85; VI = 200; Pourpoint -32°C.

### 3) Komplexester aus Dipentaerythrit, Isononansäure, C_{8/10}-Fettsäure und Phthalsäure

320,25 g Dipentaerythrit, entsprechend 1,26 mol, 172,5 g Isononansäure, entspreched 1,1 mol, 646,5 g C_{8/10} Fettsäure (Zusammensetzung in Gew.-%: 69-75 C₈; 23-27 C₁₀; Rest C₆ und C₁₂; Säurezahl 368), entsprechend 4,2 mol, und 121,75 g Phthalsäureanhydrid, entsprechend 0,8 mol, wurden analog Beispiel 1 hergestellt und aufbereitet. Man erhielt einen Komplexester mit folgenden Kenndaten: VZ = 360; JZ < 1, VI = 100; Pourpoint -15°C.

### B) Herstellung der Grundöle

Die Komplexester A 1) bis 3) wurden mit unterschiedlichen Mengen Dibutyladipat mit den Kenndaten: VI = > 250; Pourpoint = -31°C vermischt. In Tabelle I sind die Mischungsverhältnisse, V₄₀ und der Pourpoint der Grundöle zusammengefaßt. Die Mengen an Ester sind in Gewichtsteilen (T) angegeben.

**Tabelle I**

| | | | | | |
|---|---|---|---|---|---|
| **Grundöle und Kenndaten** | | | | | |

| | Grundöl | | | | |
|---|---|---|---|---|---|
| | Komplexester | DBA* | V₄₀ in mm/s | Pourpoint in °C | VI |
| I | 61 T Bsp. A 1) | 39 T | 46,58 | -51 | 255 |
| II | 50 T Bsp. A 1) | 50 T | 28,68 | -51 | 243 |
| III | 25 T Bsp. A 1) | 75 T | 10,68 | -51 | 219 |
| IV | 29 T Bsp. A 2) | 71 T | 19,51 | -51 | 282 |
| V | 43 T Bsp. A 3) | 57 T | 18,00 | -51 | 215 |
| Vgl. I | 100 T Bsp. A 1) | 0 T | 320 | -31 | 186 |
| Vgl. II | 100 T Bsp. A 2) | 0 T | 980-1080 | -32 | 200 |
| Vgl. III | 100 T Bsp. A 3) | 0 T | 840 | -15 | 100 |
| Vgl. IV | 0 | 100 T | 3,6 | -31 | > 250 |

| | | | | | |
|---|---|---|---|---|---|
| * DBA = Dibutyladipat | | | | | |

Aus Tabelle I ist ersichtlich, daß Grundöle mit dem niederviskosen Dibutyladipat und den hochviskosen Komplexestern zum einen eine höhere Viskosität haben als reines Dibutyladipat und zum anderen sehr viel niedere Pourpoints aufweisen als die reinen Ausgangsstoffe.

## Patentansprüche

1. Grundöle mit hohem Viskositätsindex und verbessertem Kälteverhalten enthaltend
I. Komplexester aus
a) aliphatischen, cycloaliphatischen und/oder aromatischen Dicarbonsäuren mit 2 bis 36 C-Atomen
b) aliphatischen Polyolen mit 2 bis 6 Hydroxylgruppen
c) aliphatischen Monocarbonsäuren mit 6 bis 22 C-Atomen und
II. Adipinsäureester von unverzweigten aliphatischen monofunktionellen Alkoholen.

2. Grundöle nach Anspruch 1, dadurch gekennzeichnet, daß sie Adipinsäureester von gesättigten Alkoholen, vorzugsweise mit 1 bis 4 C-Atomen, enthalten.

3. Grundöle nach Anspruch 1, dadurch gekennzeichnet, daß sie Komplexester enthalten, in denen 25 bis 75 % der Hydroxylgruppen der Polyole mit den Dicarbonsäuren und 75 bis 25 % der Hydroxylgruppen der Polyole mit den Monocarbonsäuren verestert sind.

4. Grundöle nach Anspruch 1, dadurch gekennzeichnet, daß sie Komplexester enthalten aus aliphatischen Dicarbonsäuren mit 6 bis 10 C-Atomen, Phthalsäure und/oder Dimerfettsäure, wobei letztere durch Dimerisierung von einfach ungesättigten Monocarbonsäuren mit 12 bis 22 C-Atomen hergestellt worden ist.

5. Grundöle nach Anspruch 1, dadurch gekennzeichnet, daß sie Komplexester enthalten aus verzweigten Polyolen, die vorzugsweise in Nachbarstellung zu den primären Hydroxylgruppen tertiäre C-Atome aufweisen wie Neopentylglykol, Trimethylolpropan, Pentaerythrit, Dipentaerythrit und/oder Mischungen hiervon.

6. Grundöle nach Anspruch 1, dadurch gekennzeichnet, daß sie Komplexester enthalten aus geradkettigen Monocarbonsäuren.

7. Grundöle nach Anspruch 1, dadurch gekennzeichnet, daß sie die Komplexester in Mengen von 25 bis 75 Gew.-% und die Adipinsäureester in Mengen von 75 bis 25 Gew.-% - bezogen auf Grundöl - enthalten.

8. Verfahren zur Herstellung von Grundölen mit hohem Viskositätsindex und verbessertem Kälteverhalten, dadurch gekennzeichnet, daß Komplexester aus
a) aliphatischen, cycloaliphatischen und/oder aromatischen Dicarbonsäuren mit 2 bis 36 C-Atomen
b) aliphatischen Polyolen mit 2 bis 6 Hydroxylgruppen
c) aliphatischen Monocarbonsäuren mit 6 bis 22 C-Atomen
mit Adipinsäureester von unverzweigten aliphatischen monofunktionellen Alkoholen miteinander vermischt werden.

9. Verwendung von Grundölen nach Anspruch 1 als Hydraulik-, Kompressoren- und Motorenöle.

## Claims

1. Base oils containing
I. complex esters of
a) aliphatic, cycloaliphatic and/or aromatic dicarboxylic acids containing 2 to 36 carbon atoms,
b) aliphatic polyols containing 2 to 6 hydroxyl groups,
c) aliphatic monocarboxylic acids containing 6 to 22 carbon atoms and
II. adipic acid esters of unbranched aliphatic monohydric alcohols.

2. Base oils as claimed in claim 1, characterized in that they contain adipic acid esters of saturated alcohols preferably containing 1 to 4 carbon atoms.

3. Base oils as claimed in claim 1, characterized in that they contain complex esters in which 25 to 75% of the hydroxyl groups of the polyols are esterified with the dicarboxylic acids and 75 to 25% of the hydroxyl groups of the polyols are esterified with the monocarboxylic acids.

4. Base oils as claimed in claim 1, characterized in that they contain complex esters of aliphatic dicarboxylic acids containing 6 to 10 carbon atoms, phthalic acid and/or dimer fatty acid, the dimer fatty acid having been obtained by dimerization of monounsaturated C₁₂₋₂₂ monocarboxylic acids.

5. Base oils as claimed in claim 1, characterized in that they contain complex esters of branched polyols preferably containing tertiary carbon atoms adjacent the primary hydroxyl groups, such as neopentyl glycol, trimethylol propane, pentaerythritol, dipentaerythritol and/or mixtures thereof.

6. Base oils as claimed in claim 1, characterized in that they contain complex esters of linear monocarboxylic acids.

7. Base oils as claimed in claim 1, characterized in that they contain the complex esters in quantities of 25 to 75% by weight and the adipic acid esters in quantities of 75 to 25% by weight, based on base oil.

8. A process for the production of base oils with a high viscosity index and improved low-temperature behavior, characterized in that complex esters of
a) aliphatic, cycloaliphatic and/or aromatic dicarboxylic acids containing 2 to 36 carbon atoms,
b) aliphatic polyols containing 2 to 6 hydroxyl groups,
c) aliphatic monocarboxylic acids containing 6 to 22 carbon atoms
are mixed with adipic acid esters of unbranched, aliphatic monohydric alcohols.

9. The use of the base oils claimed in claim 1 as hydraulic, compressor and motor oils.

## Revendications

1. Huiles de base à haut indice de viscosité et à comportement à froid amélioré, qui renferment
I. Des esters complexes
a) d'acides dicarboxyliques aliphatiques, cycloaliphatiques et/ou aromatiques comportant 2 à 36 atomes de C
b) de polyols aliphatiques possédant 2 à 6 groupes hydroxyle
c) d'acides monocarboxyliques aliphatiques comportant 6 à 22 atomes de C et
II. Des esters de l'acide adipique d'alcools monofonctionnels aliphatiques non ramifiés.

2. Huiles de base selon la revendication I, caractérisées en ce qu'elles renferment des esters de l'acide adipique d'alcools saturés, de préférence comportant 1 à 4 atomes de C.

3. Huiles de base selon la revendication I, caractérisées en ce qu'elles renferment des esters complexes dans lesquels 25 à 75 % des groupes hydroxyle des polyols sont estérifiés avec les acides dicarboxyliques et 75 à 25 % des groupes hydroxyle des polyols sont estérifiés avec les acides monocarboxyliques.

4. Huiles de base selon la revendication I, caractérisées en ce qu'elles renferment des esters complexes d'acides dicarboxyliques aliphatiques comportant 6 à 10 atome de C, d'acide phtalique et/ou d'acide gras dimère, ce dernier ayant été fabriqué par dimérisation d'acides monocarboxyliques monoinsaturés comportant 12 à 22 atomes de C.

5. Huiles de base selon la revendication I, caractérisées en ce qu'elles renferment des esters complexes de polyols ramifiés, qui présentent, de préférence en position voisine des groupes hydroxyle primaires, des atomes de C tertiaires, tels le néopentylglycol, le triméthylolpropane, le pentaérythrite, le dipentaérythrite et/ou des mélanges de ceux-ci.

6. Huiles de base selon la revendication I, caractérisées en ce qu'elles renferment des esters complexes d'acides monocarboxyliques linéaires.

7. Huiles de base selon la revendication I, caractérisées en ce qu'elles renferment les esters complexes en proportions de 25 à 75 % en poids et les esters de l'acide adipique en quantités de 75 à 25 % en poids (par rapport à l'huile de base).

8. Procédé de fabrication d'huiles de base à haut indice de viscosité et à comportement à froid amélioré, caractérisé en ce que des esters complexes
a) d'acides dicarboxyliques aliphatiques, cycloaliphatiques et/ou aromatiques comportant 2 à 36 atomes de C
b) de polyols aliphatiques possédant 2 à 6 groupes hydroxyle
c) d'acides monocarboxyliques aliphatiques comportant 6 à 22 atomes de C
sont mélangés avec des esters de l'acide adipique d'alcools monofonctionnels aliphatiques non ramifiés.

9. Utilisation d'huiles de base selon la revendication 1, comme huiles hydrauliques, huiles pour compresseurs et huiles pour moteurs.
